# EUROPÄISCHE PATENTSCHRIFT

(11) **EP 0 126 921 B1**
(45) Veröffentlichungstag und Bekanntmachung des Hinweises auf die Patenterteilung: **18.01.1989**
(21) Anmeldenummer: 84103995.1
(22) Anmeldetag: 10.04.1984
(51) Int. Cl.: C25D 3/62

(54) **Bad für die galvanische Abscheidung von Goldlegierungen**
Bath for the galvanic deposition of gold alloys
Bain de dépôt galvanique d'alliages d'or

(30) Priorität: 27.05.1983 DE 3319772
(43) Veröffentlichungstag der Anmeldung: 05.12.1984
(73) Patentinhaber: SCHERING AKTIENGESELLSCHAFT, 13342 Berlin (DE)
(72) Erfinder: Dettke, Manfred, Dr., D-1000 Berlin 37 (DE); Klein, Rudolf, D-1000 Berlin 47 (DE)

(56) Entgegenhaltungen:
- FR-A- 2 032 280
- FR-A- 2 053 770
- FR-A- 2 353 656
- FR-A- 2 405 312

## Beschreibung

Die Erfindung betrifft ein wässriges Bad für die galvanische Abscheidung von gleichmässigen rose- bis violett-farbenen Gold-Kupfer-Wismut-Legierungen, ausschliesslich enthaltend ein Alkali- oder Ammoniumcyanoaurat-I, Alkalikupfercyanid, Alkalicyanid, eine Wismutverbindung sowie gegebenfalls organische Netz- und Glanzmittel.

Es sind bereits wismuthaltige Bäder bekannt, aus denen galvanisch Zwei- oder Dreistofflegierungen abgeschieden werden können. Als Wismutverbindungen werden in der Regel Wismuttrifluorid oder Wismuttriperchlorat beziehungsweise Alkaliwismutate verwendet, von denen erstere nur im sauren Bereich und letztere nur im stark alkalischen Bereich eingesetzt werden können, da diese Verbindungen im pH-Bereich von 6 bis 13 schwerlöslich sind.

Bäder dieser Zusammensetztung sind ohne technsiche Bedeutung, da sie instabil sind und Überzüge mit nur geringem Glanz abscheiden.

In der FR 2 353 656 werden weiterhin Zusatzgemische für Bäder zur elektrolytischen Abscheidung von Gold oder Goldlegierungen beschrieben, welche die Modifizierung der galvanischen Eigenschaften der Bäder und dadurch die Verbesserung von elektrolytisch abgeschiedenen Niederschlägen von Gold oder Goldlegierungen bewirken sollen. Als derartige Zusatzstoffe werden vorgeschlagen organische wasserlösliche Nitroverbindungen und wasserlösliche Verbindungen des Arsens, Antimons, Wismuts, Thalliums und Selens.

Diese Gemische sollen hauptsächlich in reinen Vergoldungsbädern die Verteilungseigenschaften wesentlich verbessern.

Aufgabe der vorliegenden Erfindung ist die Zurverfügungstellung eines stabilen wismuthaltigen Goldlegierungsbades, welches die Abscheidung glänzender ternärer Goldlegierungen mit einem hohen Wismutgehalt ermöglicht.

Diese Aufgabe wird erfindungsgemäss gelöst durch ein wässriges Bad der eingangs bezeichneten Art, wobei es als Wismutverbindung eine wasserlösliche Komplexverbindung des Wismuts mit Äthylendiamintetramethylphosphonsäure, 2,3-Dihydroxipropylphosphonsäure, 1-Hydroxyäthandiphosphonsäure, Nitrilotriessigsäure, 4-Oxyphenylmalonsäure, 1,2-Diaminocyclohexantetraessigsäure, d-Zuckersäure, d-Mannozuckersäure, Schleimsäure, 1,2,3,4-Tetrahydroxi-butan-1,1,4-tricarbonsäure, 3,4,5-Trihydroxibenzoesäure oder Äthylendiamintetra-isopropylalkohol enthält.

Das erfindungsgemässe Bad eignet sich in hervorragender Weise zur Abscheidung von glänzenden rose- bis violett-farbenen ternären Goldlegierungen auf dekorativen Gegenständen, wie beispielsweise Schmuck, Uhren und Brillen, was mit den bekannten Bädern ähnlicher Zusammensetzung nicht möglich ist.

Von besonderer technischer Bedeutung ist es, dass das Wismut in die Legierungen mit ausserordentlich hohen Gehalten bis zu 30 Gewichtsprozent und höher eingebaut werden kann, womit sich weitere Anwendungsbereiche erschliessen.

So eignet sich das erfindungsgemässe Bad überraschenderweise auch zur Veredelung von elektronischen Bauteilen, wie Steckverbindungen, da die hiermit abgeschiedenen Niederschläge besonders hart sind und eine gute elektrische Leitfähigkeit sowie eine hervorragende Abriebbeständigkeit aufweisen.

Die löslichen Komplexverbindungen des Wismuts können vor ihrer erfindungsgemässen Verwendung hergestellt werden, indem zum Beispiel die Komplexierungsmittel mit Wismuthydroxid oder Wismutnitrat in wässriger Lösung in einem Molverhältnis von 1 Mol Wismut auf 1 bis 4 Mol Komplexierungsmittel bei Zimmertemperatur umgesetzt werden. Es ist jedoch auch möglich, Wismuthydroxid oder Wismutnitrat und Komplexierungsmittel der Badlösung direkt zuzusetzen.

Als Bad wird eine wässrige Lösung verwendet, welche ausschliesslich Alkali- oder Ammoniumdicyanoaurat-I, Alkalikupfercyanid, Alkalicyanid, die wasserlösliche Komplexverbindung des Wismuts sowie gegebenenfalls organische Netz- und Glanzmittel enthält.

Die bevorzugten Konzentrationen betragen:

Als Alkalisalz werden vorteilhafterweise Natrium- und Kaliumsalze verwendet.

Als Zusatzstoffe kann das Bad übliche Netzmittel in nichtionoger, kation- oder anionaktiver Natur enthalten. Diese Stoffe können auch als Glanzbildner wirken, und zwar in Konzentrationen von 0,01 bis 20 g/Liter.

Der pH-Wert kann je nach eingesetztem Komplexbildner von 6 bis 13 betragen und wird gewünschtenfalls durch Zusatz von Alkalihydroxid eingestellt.

Das Bad wird zweckmässigerweise bei Temperaturen von 20 bis 70°C betrieben, wobei bevorzugt Stromdichten von 0,1 bis 3 A/dm² zur Anwendung kommen.

Die folgenden Beispiele dienen zur Erläuterung der Erfindung.

### Beispiel 1

Der pH-Wert von 11,5 wird mit Kaliumhydroxid eingestellt.

Bei einer mittleren Stromdichte von 0,4 A/dm² wird ein rose-farbener Überzug mit einem Feingehalt von 750/000 abgeschieden. Die Überzüge weisen eine Härte von HK 420 auf.

### Beispiel 2

Aus diesem Elektrolyten werden Niederschläge abgeschieden mit einem Feingehalt von 850/000. Die Überzüge haben eine unerwartet hohe Korrosionsbeständigkeit und verhalten sich im Verschleisstest hervorragend.

## Patentansprüche

1. Wässriges Bad für die galvanische Abscheidung von gleichmässigen rose- bis violett-farbenen Gold-Kupfer-Wismut-Legierungen, ausschliesslich enthaltend ein Alkali- oder Ammoniumdicyanoaurat-I, Alkalikupfercyanid, Alkalicyanid, eine Wismutverbindung sowie gegebenenfalls organische Netz- und Glanzmittel, wobei es als Wismutverbindung eine wasserlösliche Komplexverbindung des Wismuts mit Äthylendiamintetramethylphosphonsäure, 2,3-Dihydroxipropylphosphonsäure, 1-Hydroxyäthandiphosphonsäure, Nitrilotriessigsäure, 4-Oxyphenylmalonsäure, 1,2-Diaminocyclohexantetraessigsäure, d-Zukkersäure, d-Mannozuckersäure, Schleimsäure, 1,2,3,4-Tetrahydroxi-butan-1,1,4-tricarbonsäure, 3,4,5-Trihydroxibenzoesäure oder Äthylendiamintetraisopropylalkohol enthält.

2. Wässriges Bad gemäss Anspruch 1, dadurch gekennzeichnet, dass die Komplexverbindung in einer auf das Wismut bezogenen Konzentration von 10 mg/Liter bis 100 g/Liter, vorzugsweise von 5 bis 20 g/Liter, enthalten ist.

3. Wässriges Bad gemäss Anspruch 1, dadurch gekennzeichnet, dass in der Komplexverbindung Wismut und Komplexbildner in einem Molverhältnis von 1 : 1 bis 1 : 4 vorliegen.

4. Wässriges Bad gemäss Anspruch 1, dadurch gekennzeichnet, dass dieses einen pH-Wert von 6 bis 13 aufweist.

## Claims

1. Aqueous bath for the galvanic deposition of uniform rose to violet-colored gold-copper- bismuth alloys, containing exclusively an alkali or ammonium dicyano-aurate-I, alkali copper cyanide, alkali cyanide, a bismuth compound and, as the case may be, organic wetting and brightening agents, the bismuth, compound contained being a watersoluble complex compound of bismuth with ethylene diamine tetramethylphosphonic acid, 2,3-dihydroxypropylphosphonic acid, 1-hydroxyethane diphosphonic acid, nitrilotriacetic acid, 4- oxypehnylmalonic acid, 1,2-diaminocyclohexane tetraacetic acid, d-saccharic acid, d-mannosac- charic acid, mucic acid, 1,2,3,4-tetrahydroxybu- tane-1,1,4-tricarboxylic acid, 3,4,5-trihydroxyben- zoic acid or ethylene-diaminotetraisopropyl alcohol.

2. Aqueous bath in accordance with Claim 1, characterized in that the complex compound is contained in concentrations of 10 mg/liter to 100 mg/liter, preferably from 5 to 20 g/liter, in relation to the bismuth.

3. Aqueous bath in accordance with Claim 1, characterized in that the complex compound contains bismuth and the complexing agent in a molar ratio of 1 : 1 to 1 : 4.

4. Aqueous bath in accordance with Claim 1, characterized in that the same has a pH of 6 to 13.

## Revendications

1. Bain aqueux destiné au dépôt galvanique d'alliages orcuivre-bismuth homogènes de couleur rose à violette, contenant exclusivement un dicyanoaurate-1 d'ammonium ou alcalin, cyanure de cuivre alcalin, cyanure alcalin, un composé du bismuth ainsi que, le cas échéant, des agents mouillants et produits brillanteurs, ledit bain contenant comme composé du bismuth une combinaison complexe soluble à l'eau du bismuth et de l'acide diaminetétraméthylphosphonique, de l'acide 2,3-dihydroxypropylphosphonique, de l'acide 1-hydroxyéthane-diphosphonique, de l'acide nitrilotriacétique, de l'acide 4-oxyphénylmalo- nique, de l'acide 1,2-diaminecyclohexane-tétra- acétique, de l'acide d-saccharique, de l'acide d-mannosaccharique, de l'acide mucique, de l'acide 1,2,3,4-tétrahydroxy-butane-1,1,4-tricarbonique, de l'acide 3,4,5-trihydroxybenzoique ou de l'alcool éthylènediaminetétraisopropylique.

2. Bain aqueux selon revendication 1, caractérisé en ce qu'il contient le complexe composé du bismuth à des concentrations comprises entre 10 mg/litre et 100 mg/litre, l'idéal étant compris entre 5 et 20 g/litre.

3. Bain aqueux selon revendication 1, caractérisé en ce que le rapport molaire du complexe composé du bismuth aux agents complexants est de 1 : 1 à 1 : 4.

4. Bain aqueux selon revendication 1, ledit bain étant caractérisé en ce que sa valeur pH est de 6 à 13.
